# FASCICULE DE BREVET EUROPEEN

(11) **EP 2 396 177 B1**
(45) Date de publication et mention de la délivrance du brevet: **13.08.2014**
(21) Numéro de dépôt: 10708267.9
(22) Date de dépôt: 02.02.2010
(51) Int. Cl.: B41M 5/44

(54) **RUBAN DE TRANSFERT THERMIQUE COMPORTANT UNE COUCHE DE PROTECTION RÉTICULABLE AUX U.V.**
THERMISCHES ÜBERTRAGUNGSBAND, DAS EINE UV-VERNETZBARE SCHUTZSCHICHT ENTHÄLT
THERMAL TRANSFER RIBBON INCLUDING A UV-CROSSLINKABLE PROTECTION LAYER

(30) Priorité: 16.02.2009 FR 0950966
(43) Date de publication de la demande: 21.12.2011
(73) Titulaire: Armor, 44100 Nantes (FR)
(72) Inventeur: DERENNES, Christophe, F-44310 Saint Philbert de Grand Lieu (FR); GUICHARD, Pierre, F-44310 Saint Philbert de Grand Lieu (FR)
(74) Mandataire: Le Cloirec, Claudine
(86) Numéro de dépôt international: PCT/FR2010/050167
(87) Numéro de publication internationale: WO 2010/092277

(56) Documents cités:
- EP-A- 0 958 936
- JP-A- 10 166 735
- US-A- 4 950 641
- US-A- 5 141 915
- US-A- 5 866 508
- US-A1- 2004 219 313
- US-B1- 6 335 307

## Description

La présente invention concerne le domaine de l'impression par transfert thermique, et notamment le domaine des rubans transfert thermique. Plus précisément, l'invention est relative à une composition de couche de protection de ruban transfert thermique, au procédé d'enduction de ladite couche et à la couche de protection ainsi obtenue, ainsi qu'au ruban de transfert thermique incluant ladite couche de protection.

Les rubans de transfert thermique comprennent généralement un film support dont une face est revêtue d'au moins une couche d'encre thermofusible, la face opposée étant le plus souvent recouverte d'une couche de protection appelée dos.

De manière classique, l'impression par transfert thermique consiste à déposer, lors du passage du ruban sous une tête d'impression, au moyen de la chaleur apportée par des points chauffants (appelés "résistances" ou "dots") de la tête d'impression de l'imprimante, l'encre thermofusible sous la forme, par exemple, de différents caractères (date, code, chiffre, logo...), sur un support récepteur (papier, carton, film synthétique, ...). L'encre du ruban de transfert thermique se transforme (par fluidification ou sublimation) sous l'effet de la chaleur, et par simple pression est transférée sous la forme de caractères sur ledit support récepteur.

Afin de permettre une qualité d'écriture optimale, notamment selon les contraintes de vitesses et de température exercées par l'imprimante, il est nécessaire que le dos du ruban puisse dissiper l'énergie (température) élevée fournie par la tête d'impression et de résister au phénomène de frottement et d'abrasion entre ladite tête et le ruban.

A l'heure actuelle, les rubans pour impression par transfert thermique sont généralement constitués de trois parties principales, à savoir :
- un film support de faible épaisseur qui est, de manière classique, réalisé en polymère, par exemple de type polyamide ou polyester, tel que le Polyéthylène téréphtalate (PET), notamment bi-orienté ;
- une face de ce film est revêtue d'un système encré, c'est-à-dire d'au moins une couche d'encre qui est fusible à chaud en vue d'être transférée lors de l'impression sur un support récepteur, éventuellement associée à une couche d'adhésion et/ou une couche de protection de ladite couche d'encre ;
- l'autre face du film est revêtue d'au moins une couche appelée dos destinée à protéger ledit film, tout en favorisant le glissement sous les têtes d'impression.

Ce ruban d'encre de très grande longueur est enroulé sur lui-même sur des mandrins. Il doit être homogène sur toute sa longueur et sa largeur.

La présence d'une couche protectrice "dos" est essentielle lorsque le film support est mince. En effet, le ruban doit résister aux différentes contraintes mécaniques (élongation, traction) dans les deux dimensions.

Par ailleurs, ce dos doit autoriser une conductivité thermique au travers de son épaisseur pour transmettre l'énergie fournie par la tête d'impression jusqu'au système encré présent sur la face opposée du film.

D'autres couches protectrices peuvent aussi être intégrées au ruban de transfert thermique, en particulier sur la face portant le système encré :
- une couche protectrice peut être déposée directement sur le film support puis être recouverte de la couche d'encre thermofusible, une telle couche permet de protéger l'encre une fois imprimée sur le support récepteur ;
- une couche protectrice peut également être déposée sur la face externe de la couche d'encre du ruban, cette couche permettant de protéger, lors de son stockage, le ruban de son environnement (en effet, notamment l'humidité et des températures élevées peuvent générer des dégradations de la couche d'encre).

La présente invention s'intéresse plus particulièrement à ces couches de protection de ruban de transfert thermique, et notamment à leur composition.

Jusqu'à présent la formulation de ces couches protectrices, notamment des dos, impliquait la présence de solvant(s) aqueux et/ou organique(s). C'est le cas par exemple des formulations décrites dans le brevet US6335307 ou encore des couches thermoprotectrices décrites dans le brevet US 5866508 qui renferment de grandes quantités de solvant (respectivement toluéne et butanone, ou méthyl éthyl cétone). Il est en effet nécessaire de disposer d'une composition suffisamment fluide pour permettre son enduction sur la face correspondante du film polyester support. -Par solvant on entendra dans l'ensemble du texte, toute substance, servant à diluer ou à solubiliser les constituants de la composition, qui est ensuite éliminée de la composition par évaporation.- La présence de ce solvant, qui, après l'enduction, doit être éliminé par évaporation lors d'une opération de séchage présente un certain nombre d'inconvénients, qui sont énumérés ci-après.

Il est tout d'abord nécessaire de respecter les contraintes liées aux réglementations d'hygiène et de sécurité.

La présence de solvant et d'éventuelles autres matières volatiles est également incompatible avec la mise en place d'une démarche d'éco-conception dans le cadre d'une politique de développement durable qui tend à réduire les quantités de matières premières pour mettre en oeuvre la fabrication des couches protectrices et plus généralement de l'ensemble du ruban.

Par ailleurs, l'évaporation du solvant n'est pas toujours uniforme sur l'ensemble de la surface du ruban : il en résulte des différences d'homogénéité au sein de la composition du dos. Il faut rappeler que ces rubans de transfert thermique peuvent avoir des longueurs très importantes, atteignant souvent plusieurs dizaines de kilomètres.

Enfin, l'évaporation même de ce solvant conduit à une perte de matière de la composition de départ, elle a donc une conséquence économique : la réduction de la fraction de solvant dans la formulation permet d'en diminuer le coût et de supprimer les pertes importantes en matières premières.

Pour résoudre ces problèmes, des dos sans solvants ont déjà été mis au point, ce sont des compositions dont les constituants sont réticulables à la chaleur. Ces réticulations, effectuées généralement à des températures supérieures à 100-120 °C, provoquent des rétrécissements du film support à ces températures. En raison du caractère bi-orienté du film PET, on constate en particulier que ledit film se rétrécit selon sa largeur, le ruban étant étiré selon sa longueur.

On connait également de JP10-166735 A une composition de couche de protection sans solvant renfermant un polymère réticulable aux UV, un monomère di-acrylate et un agent glissant, qui est réticulée aux UV en présence d'un photo-initiateur.

En conséquence, la présente invention a pour objectif principal de pallier les inconvénients ci-dessus relatifs à la présence de solvant(s) dans des formulations pour les dos de rubans transfert thermique.

Un premier but de l'invention est de proposer une composition de couche protectrice de tels rubans, par exemple de dos, sans solvant, permettant de réaliser des dos parfaitement homogènes, tant dans la laize que dans la longueur du ruban, et sans chauffage du film support.

Il est cependant indispensable de réaliser des dos de faible épaisseur, ne dépassant pas les épaisseurs classiques de 0,10 à 0,40 µm, afin de ne pas nuire à la qualité globale des rubans de transfert thermique ainsi réalisés, notamment, ne pas nuire à la transférabilité de l'encre, déposée sur l'autre face, ni à la souplesse du ruban, ni à l'épaisseur totale des rouleaux formés par l'enroulement des rubans.

Il est, en outre, bien entendu nécessaire de maintenir, voire améliorer, les propriétés des dos de rubans transfert thermique, notamment les propriétés d'adhésion sur le film support, de résistance thermomécanique, de résistance à l'abrasion, et du maintien d'un faible coefficient de friction, tout en conservant une bonne qualité d'impression.

Pour favoriser le glissant du dos des rubans de transfert thermique, de nombreux brevets préconisent l'utilisation de compositions de dos renfermant des concentrations importantes de polymère(s) à base de silicone ou de siloxanes. Les fortes concentrations de tels polymères présentent un certain nombre d'inconvénients, parmi lesquels un manque d'adhésion du dos et une viscosité élevée, ainsi qu'un coût élevé. La composition de dos selon l'invention ne devra donc pas renfermer des concentrations élevées de tels polymères.

A cet effet, la composition de couche de protection, sans solvant, pour ruban transfert thermique est, selon l'invention, caractérisée en ce qu'elle renferme les constituants suivants :
a) un mélange de polyéther acrylate et de polyacrylate d'uréthane, réticulables aux U.V., comportant une fonctionnalité au plus égale à trois, de préférence égale à trois,
b) un diluant du mélange a) sous la forme d'au moins un monomère di- ou triacrylate, réticulable aux U.V., ledit monomère présentant de préférence une viscosité inférieure ou égale à 200 mPa.s, à 25 °C,
c) un agent glissant, sous forme liquide, à une concentration inférieure ou égale à 10 % en poids de la composition ;

la composition étant apte à former, après enduction et réticulation sous radiations U.V. en présence d'un photoinitiateur d) ou sous un faisceau d'électrons, une couche de protection présentant une épaisseur inférieure à 0,4 micromètre.

De manière surprenante, il est apparu que la composition selon la présente invention confère des propriétés thermomécaniques intéressantes à la couche de protection lorsque le constituant a) comporte une fonctionnalité au plus égale à 3, de préférence égale à 3, en présence du constituant b) monomère di ou triacrylate, au contraire de l'enseignement du document EP 0.314.348.

Le constituant b) réticulable aux U.V. est de préférence de viscosité inférieure ou égale à 200 mPa.s, avantageusement inférieure ou égale à 100 mPa.s, afin de servir de diluant du constituant a) (si ce dernier présente une viscosité supérieure à 1500 ou 2000 mPa.s par exemple), et également, selon la nature du monomère pour permettre une meilleure adhésion de la couche de protection sur le film support du ruban de transfert thermique.

De manière avantageuse, l'agent glissant est également réticulable aux U.V.

Cette composition de couche de protection de ruban transfert thermique peut également renfermer un agent d'étalement, un agent anti-mousse, un agent antiblocking, un agent antistatique, un colorant et/ou un traceur, classiques dans le domaine du transfert thermique.

Cependant, selon un mode de réalisation tout à fait avantageux, ladite composition renferme exclusivement les constituants a), b) et c) ou exclusivement les constituants a),b), c) et d), c'est-à-dire sans aucun autre additif.

Il s'est avéré que, par rapport aux compositions de dos de ruban transfert thermique de l'état de la technique, la composition selon la présente invention autorise une réticulation très rapide (quasi instantanée) et complète de l'ensemble des constituants du dos. En effet, la réticulation est complète et les propriétés du matériau après irradiation sont stables, dès la sortie de la zone d'irradiation. Une telle réticulation ne requiert pas des températures élevées, le film support n'est ainsi pas endommagé.

En outre, cette composition étant sans solvant, sa préparation, en l'absence de solvant d'un bout à l'autre de la fabrication, supprime les risques chimiques pouvant être liés notamment aux explosions et à l'incendie, tout en réduisant ses effets néfastes sur l'environnement.

Avantageusement, la composition, selon l'invention, renferme les concentrations suivantes en pourcentage en poids, par rapport à la composition totale :
- constituant a) : de 30 à 85 %, de préférence de 40 à 75 %,
- constituant b) : jusqu'à 60 %, de préférence de 10 à 50 %
- agent glissant c) : de 0,5 à 10 %, de préférence de 5 à 10 %,
- photoinitiateur d) : de 0 à 7 %, de préférence de 3 à 7 %.

En ce qui concerne les constituants b), c) et d), ils peuvent être choisis :
- pour le constituant b), qui est un monomère di- ou triacrylate agissant comme aide à la réticulation et comme diluant réactif, parmi le dipropylène glycol diacrylate (DPGDA), le glycéryl propoxylate triacrylate (GPTA), l'hexanediol diacrylate éthoxylé (HD(EO)3DA), l'hexanediol diacrylate (HDDA), le tripropylèneglycol diacrylate (TPGDA), le triméthylolpropane triacrylate (TMPTA), le pentaérytritol tri et tétraacrylate (PETIA) ou un mélange de ceux-ci ;
- pour le constituant c), agent favorisant le glissant, parmi les (méth)acrylates de silicone, les polysiloxanes acrylates, notamment les polyéthers modifiés siloxane, tel que le polyéther modifié diméthylpolysiloxane, et les tensioactifs fluorés ou un mélange de ceux-ci ;
- en ce qui concerne le photoinitiateur d) permettant d'initier la réticulation, il peut être choisi parmi la benzophénone, la 4-chlorobenzophénone, la 4,4-diméthoxybenzophénone, l'acétophénone, la 4-méthylacétophénone, la 2-méthoxy-2-phenylacétophénone, la diméthylhydroxyacétophénone, l'hydroxy-1-cyclohexylphenylcétone, la 2-hydroxy-2-méthyl-1-phényl-propan-1-one, la 2-hydroxy-1-(4-(4-(2-hydroxy-2-méthyl-propionyl)-benzyl)-phényl)-2-méthyl-propan-1-one, la 1-hydroxy-cyclohexyl-phényl-cétone, ou un mélange de celles-ci.

Tous ces constituants sont avantageusement sous forme liquide et la composition de dos présente, avant enduction, une viscosité à 25 °C inférieure ou égale à 4000 mPa.s, de préférence inférieure ou égale à 2000 mPa.s, de préférence encore inférieure à 1500 mPa.s. Une faible viscosité de la composition facilite une enduction de très faible épaisseur sur le film support du ruban de transfert thermique.

De manière préférée, dans la composition selon la présente invention, le constituant a) est un mélange de polyéther acrylate et de polyacrylate d'uréthane. En effet, il a été observé que le polyéther acrylate apporte une meilleure résistance mécanique et l'uréthane acrylate augmente la flexibilité du dos. Avantageusement, la composition renferme en pourcentages en poids 20 à 60 % de polyéther acrylate et 20 à 55 % d'uréthane acrylate.

La présente invention concerne également le procédé d'enduction d'une telle composition de couche de protection de ruban de transfert thermique.

A cet effet, le procédé d'enduction de la composition comprenant l'étape de mélange à température ambiante des constituants a), b) et c), éventuellement en présence d'un photoinitiateur, en vue d'obtenir une composition liquide, puis une étape d'application de la composition en une couche fine au moyen d'un dispositif d'enduction multicylindre, sur une face du film support dudit ruban circulant entre deux cylindres du dispositif d'enduction, et une étape de réticulation, sous irradiations U.V. ou faisceau d'électrons, de ladite couche appliquée sur le film support afin de constituer une couche de protection de ruban transfert thermique présentant une épaisseur inférieure à 0,4 micromètre.

L'irradiation U.V. peut avoir lieu par exemple sous des lampes émettant des rayons U.V.A., U.V.B. et/ou U.V.C.

De manière classique, le film support peut être préalablement traité par un procédé Corona, destiné notamment à accroître l'adhésion de ladite couche protectrice sur le film support.

Les cylindres sont de préférence des cylindres à co-rotation tournant à une vitesse comprise entre 30 et 1000 m/min. La température d'enduction est comprise généralement entre 10 et 60 °C.

Il est ainsi possible d'enduire une couche uniforme selon un grammage compris entre 0,05 et 0,30 g/m², de préférence 0,10 à 0,20 g/m². L'épaisseur uniforme de ladite couche de protection est ainsi comprise entre 0,05 µm et 0,4 µm, de préférence comprise entre 0,10 à 0,25 µm, selon les densités des constituants.

Malgré cette faible épaisseur, le dos de la présente invention comporte des propriétés intéressantes sur le plan de la résistance thermomécanique ainsi que du coefficient de friction des têtes d'imprimantes sur ce dos, en particulier un coefficient de friction dynamique kd, mesuré selon la norme ASTM D1894, inférieur ou égal à 0,300, de préférence inférieur à 0,200, voire inférieur à 0,115.

Selon un premier mode de réalisation de l'invention, il est ainsi possible de fabriquer un ruban de transfert thermique comprenant un film support en polymère de type polyester, une face dudit film étant revêtue d'au moins une couche d'encre fusible à chaud en vue d'être transférée lors de l'impression, l'autre face dudit film étant revêtue d'une couche de protection appelée dos dans lequel la couche de protection est telle que décrite ci-dessus.

Selon un second mode de réalisation, le ruban de transfert thermique comprend un film support en polymère de type polyester, une face dudit film étant revêtue d'au moins une couche d'encre fusible à chaud en vue d'être transférée lors de l'impression dans lequel la couche de protection selon l'invention est disposée entre le film support et la ou les couche(s) d'encre, ou recouvre partiellement ou en totalité la ou les couche(s) d'encre.

Dans cette seconde variante, la face du film support opposée à la ou aux couche(s) d'encre peut également être recouverte d'un dos.

D'autres caractéristiques et avantages de l'invention ressortiront de la description qui va suivre des différents modes de réalisations donnés à titre d'exemples non limitatifs et représentés sur les figures jointes dans lesquelles :
La figure 1 est un schéma en coupe d'un ruban de transfert thermique selon le premier mode de réalisation de l'invention ;
Les figures 2 et 3 sont des schémas en coupe selon deux variantes du second mode de réalisation de l'invention.

### Exemples de formulations

Sauf indication contraire, dans l'ensemble du texte, les concentrations sont exprimées en pourcentages en poids de la formulation générale.

### (les colonnes de gauche indiquent les noms commerciaux des constituants utilisés)

Les exemples comparatifs 1 à 4 décrivent des compositions de couche de protection renfermant au moins un constituant de fonctionnalité supérieure à 4.

### Exemple 1 (comparatif) :

**Tableau 1**

| **Nom Commercial** | **Nature chimique** | **Quantité en %** |
|---|---|---|
| Ebecryl 220 | uréthane acrylate aromatique | 21,6 |
| TMPTA | triméthylolpropane triacrylate | 46,9 |
| Ebecryl 7100 | acrylate aminé | 24,5 |
| Tegorad 2700 | acrylate de silicone | 4,0 |
| PBZ | Benzophénone | 3,0 |

| | | |
|---|---|---|
| Viscosité à 25 °C = 1020 mPa.s | | |

### Exemple 2 (comparatif) :

**Tableau 2**

| **Nom Commercial** | **Nature chimique** | **Quantité en %** |
|---|---|---|
| Ebecryl 220 | uréthane acrylate aromatique | 21,0 |
| TMPTA | triméthylolpropane triacrylate | 45,4 |
| Ebecryl 7100 | acrylate aminé | 23,7 |
| Tegorad 2700 | acrylate de silicone | 7,0 |
| PBZ | Benzophénone | 3,0 |

| | | |
|---|---|---|
| Viscosité à 25 °C = 1160 mPa.s | | |

### Exemple 3 (comparatif) :

**Tableau 3**

| **Nom Commercial** | **Nature chimique** | **Quantité en %** |
|---|---|---|
| Ebecryl 220 | uréthane acrylate aromatique | 21,6 |
| TMPTA | triméthylolpropane triacrylate | 46,9 |
| Ebecryl 81 | polyéther acrylate aminé | 24,5 |
| Tegorad 2700 | acrylate de silicone | 4,0 |
| PBZ | Benzophénone | 3,0 |

| | | |
|---|---|---|
| Viscosité à 25 °C = 540 mPa.s | | |

### Exemple 4 (comparatif) :

**Tableau 4**

| **Nom Commercial** | **Nature chimique** | **Quantité en %** |
|---|---|---|
| Ebecryl 220 | uréthane acrylate aromatique | 21,6 |
| TMPTA | triméthylolpropane triacrylate | 46,9 |
| Ebecryl 7100 | acrylate aminé | 24,5 |
| Ebecryl 1360 | hexaacrylate de silicone | 4,0 |
| PBZ | Benzophénone | 3,0 |

| | | |
|---|---|---|
| Viscosité à 25 °C = 930 mPa.s | | |

Les exemples 5 à 10 suivants décrivent des compositions de couche de protection selon l'invention renfermant des constituants a) de fonctionnalités inférieure ou égale à 4.

### Exemple 5 :

**Tableau 5**

| **Nom Commercial** | **Nature chimique** | **Quantité en %** |
|---|---|---|
| Genomer 3414 | polyéther acrylate | 37,0 |
| Genomer 1122 | uréthane acrylique aliphatique | 37,0 |
| Miramer M202 | Hexane diol diacrylate ethoxylé | 14,0 |
| Genocure DMHA | diméthylhydroxyacétophenone | 5,0 |
| Tegorad 2700 | acrylate de silicone | 7,0 |

| | | |
|---|---|---|
| Viscosité à 25 °C = 270 mPa.s | | |

### Exemple 6 :

**Tableau 6**

| **Nom Commercial** | **Nature chimique** | **Quantité en %** |
|---|---|---|
| Genomer 3414 | polyéther acrylate | 37,0 |
| Genomer 1122 | uréthane acrylique aliphatique | 37,0 |
| Miramer M202 | Hexane diol diacrylate ethoxylé | 14,0 |
| Genocure DMHA | diméthylhydroxyacétophenone | 5,0 |
| Etercure 6225 | acrylate de silicone | 7,0 |

| | | |
|---|---|---|
| Viscosité à 25 °C = 230 mPa.s | | |

### Exemple 7 :

**Tableau 7**

| **Nom Commercial** | **Nature chimique** | **Quantité en %** |
|---|---|---|
| Genomer 3414 | polyéther acrylate | 37,0 |
| Genomer 1122 | uréthane acrylique aliphatique | 37,0 |
| Miramer M202 | Hexane diol diacrylate ethoxylé | 14,0 |
| Genocure LTM | Mélange de photoinitiateurs | 5,0 |
| Tegorad 2700 | acrylate de silicone | 7,0 |

| | | |
|---|---|---|
| Viscosité à 25 °C = 300 mPa.s Exemple 8 : | | |

**Tableau 8**

| **Nom Commercial** | **Nature chimique** | **Quantité en %** |
|---|---|---|
| Genomer 3414 | polyéther acrylate | 36,0 |
| Genomer 1122 | uréthane acrylique aliphatique | 36,0 |
| Miramer M202 | Hexane diol diacrylate ethoxylé | 14,0 |
| Genocure DMHA | diméthylhydroxyacétophenone | 5,0 |
| CN9800 | Acrylate de silicone | 7,0 |
| Tegoa Foamex N | Agent antimousse | 2,0 |

| | | |
|---|---|---|
| Viscosité à 25 °C = 310 mPa.s | | |

### Exemple 9 :

**Tableau 9**

| **Nom Commercial** | **Nature chimique** | **Quantité en %** |
|---|---|---|
| Ebecryl 83 | Polyétheracrylate modifié aux amines | 36,7 |
| Ebecryl 270 | résine uréthane acrylate aliphatique | 36,7 |
| HDDA | Hexane diol diacrylate | 16,5 |
| Genocure LBC | Mélange 1:1 de Hydroxy-1cyclohexyl-phenyl-cétone et Benzophénone | 3,7 |
| Tegorad 2700 | acrylate de silicone | 6,4 |

| | | |
|---|---|---|
| Viscosité à 25 °C = 850 mPa.s | | |

### Exemple 10 :

**Tableau 10**

| **Nom Commercial** | **Nature chimique** | **Quantité en %** |
|---|---|---|
| Desmolux VP LS 2265 | résine uréthane acrylate aliphatique insaturée | 15,0 |
| Desmolux VP LS 2299 | résine polyéther acrylate insaturée, modifiée aux amines | 73,0 |
| Genocure DMHA | diméthylhydroxyacétophenone | 5,0 |
| Tegorad 2700 | acrylate de silicone | 7,0 |

| | | |
|---|---|---|
| Viscosité à 25 °C = 480 mPa.s Exemple 11 : | | |

**Tableau 11**

| **Nom Commercial** | **Nature chimique** | **Quantité en %** |
|---|---|---|
| Desmolux U100 | résine uréthane acrylate aliphatique insaturée | 40,0 |
| Desmolux VP LS 2299 | résine polyéther acrylate insaturée, modifiée aux amines | 40,0 |
| HDDA | Hexane diol diacrylate | 8,0 |
| Genocure DMHA | Diméthylhydroxyacétophenone | 5,0 |
| Tegorad 2700 | acrylate de silicone | 7,0 |

| | | |
|---|---|---|
| Viscosité à 25 °C = 1300 mPa.s | | |

### Exemple 12 :

**Tableau 12**

| **Nom Commercial** | **Nature chimique** | **Quantité en %** |
|---|---|---|
| Desmolux VPLS 2266 | époxy acrylate aromatique insaturée | 54,0 |
| Desmolux VP LS 2299 | résine polyéther acrylate insaturée, modifiée aux amines | 30,0 |
| HDDA | Hexane diol diacrylate | 5,0 |
| Genocure LBC | Mélange 1:1 de Hydroxy-1 cyclohexyl-phenylcétone et de Benzophénone | 4,0 |
| Tegorad 2700 | acrylate de silicone | 7,0 |

| | | |
|---|---|---|
| Viscosité à 25 °C = 1100 mPa.s | | |

### Exemple 13 :

**Tableau 13**

| **Nom Commercial** | **Nature chimique** | **Quantité en %** |
|---|---|---|
| Ebecryl 160 | triacrylate de triméthylol propane éthoxylé | 53,0 |
| Ebecryl 270 | résine uréthane acrylate aliphatique | 16,0 |
| Ebecryl 7100 | amine fonctional acrylate | 15,0 |
| Tegorad 2700 | acrylate de silicone | 7,0 |
| HDDA | Hexane diol diacrylate | 5,0 |
| Genocure DMHA | diméthylhydroxyacétophenone | 5,0 |

| | | |
|---|---|---|
| Viscosité à 25 °C = 300 mPa.s | | |

Les fonctionnalités et la viscosité des différents constituants a) et b) utilisés, données par les fournisseurs, sont regroupées dans le Tableau 14.

**Tableau 14**

| **Nom commercial** | **Nombre de fonctionnalités** | **Viscosité à 25 °C (mPa.s)** |
|---|---|---|
| Ebecryl 81 | 3 | 100 |
| Ebecryl 83 | 3 | 500 |
| Ebecryl 160 | 3 | 80 |
| Ebecryl 220 | 6 | 28000 |
| Ebecryl 270 | 2 | 3000 |
| Ebecryl 7100 | - | 900-1500 |
| Genomer 3414 | 4 | 3500-5000 |
| Genomer 1122 | 1 | 30 |
| Miramer M202 | 2 | 20 |
| Desmolux VPLS2265 | 3 | 800 |
| Desmolux VPLS2266 | 3 | 8000 |
| Desmolux VPLS2299 | 3 | 800 |
| Desmolux U100 | 3 | 7000 |
| HDDA | 2 | 10 |

| | | |
|---|---|---|
| (-) : non communiqué | | |

Les constituants cités dans ce tableau sont commercialisés respectivement par les Sociétés CYTEC (Ebecryl), RAHN (Genomer et Miramer) et BAYER (Desmolux).

Les compositions ont été obtenues par mélange des différents constituants liquides à 25 °C. Chaque composition a été enduite (comme représenté sur le mode de réalisation de la figure 1) sur l'une des faces d'un film 2 support en PET de 4,5 µm d'épaisseur, préalablement soumis à un traitement Corona, dans un dispositif d'enduction multicylindre, puis réticulée sous lampes U.V. A, B et C (200 à 380 nm).

La face opposée du film 2 a été revêtue d'une monocouche d'encre 3 cire de grammage 4 g/m². L'épaisseur totale du ruban 1 était de 9 µm, la couche de protection, ici un dos 5, était comprise selon les formules entre 0,05 et 0,40 µm.

Afin de mettre en évidence l'efficacité des différentes formulations ci-dessus, les tests suivants ont été effectués :

### Test de friction :

Ce test consiste par l'intermédiaire d'un dynamomètre à faire glisser un échantillon attaché sur un patin mobile, sur un autre échantillon (de même nature) placé sur un plateau fixe et d'en mesurer les coefficients de friction dynamique et statique. Les résultats relatifs au coefficient de friction dynamique kd (mesuré selon la norme ASTM D1894) sont présentés dans le tableau 15 ci-après.

### Test de résistances thermomécaniques :

Ce test consiste à évaluer la résistance du ruban d'impression lors de son passage dans l'imprimante (Toshiba référence TEC B572, à tête à plat). Les impressions sont réalisées à différentes vitesses (entre 25 et 127 mm/s) et à différents niveaux d'énergie.

Les résultats obtenus, avec leurs conditions de mise en oeuvre, sont regroupés dans le tableau 15 :

**Tableau 15**

| **Exemple** | **kd** | **Energie d'impression** | **Vitesse d'impression** | **Qualité du ruban** | **Adhésion sur film support** |
|---|---|---|---|---|---|
| 1 (Comparatif) | 0,259 | Faible | Haute | Cassant | Mauvaise |
| 2 (Comparatif) | 0,049 | Moyenne | Moyenne | Cassant | Mauvaise |
| 3 (Comparatif) | 0,369 | Faible | Haute | Cassant | Mauvaise |
| 4 (Comparatif) | 0,224 | Moyenne | Haute | Cassant | Mauvaise |
| 5 | 0,023 | Haute | Faible | Bonne | Bonne |
| 6 | 0,034 | Haute | Faible | Bonne | Bonne |
| 7 | 0,080 | Haute | Faible | Bonne | Bonne |
| 8 | 0,032 | Haute | Faible | Bonne | Bonne |
| 9 | 0,086 | Haute | Faible | Bonne | Bonne |
| 10 | 0,126 | Moyenne | Moyenne | Bonne | Bonne |
| 11 | 0,141 | Faible | Haute | Bonne | Bonne |
| 12 | 0,176 | Faible | Haute | Bonne | Bonne |
| 13 | 0,111 | Haute | Faible | Bonne | Bonne |

Les rubans obtenus à partir des compositions des exemples comparatifs 1 à 4 ne sont pas conformes aux attentes, tant du point de vue du coefficient de friction (trop élevé dans les exemples comparatifs 1, 3 et 4), que du point de vue de la qualité du ruban : en effet, le ruban se rompt dans certaines conditions de mesure principalement en raison d'une mauvaise adhésion de la couche de protection sur le film support.

Au contraire, les résultats des tests sont tout à fait satisfaisants avec les dos obtenus à partir des compositions des exemples 5 à 13 ; particulièrement en termes d'adhésion de la couche protectrice, de la souplesse du ruban, et du coefficient de friction dynamique kd.

Dans les conditions mentionnées dans le tableau 15, une excellente qualité d'impression a également été relevée lors d'impression notamment d'étiquettes d'identification comportant des caractères, des logos et des codes barres.

Selon un autre mode de réalisation, la couche de protection décrite ci-dessus peut également être disposée à d'autres emplacements dans le ruban 1 de transfert thermique.

Deux variantes de ce mode de réalisation sont représentées aux figures 2 et 3.

Selon une variante schématisée sur la figure 2, la couche de protection recouvre le système encré renfermant, ici une couche unique d'encre 3.

Comme représentée sur la figure 3, selon une autre variante, la couche de protection 6 peut être appliquée sur le film 2 support avant l'enduction du système encré renfermant ici une couche unique d'encre 3.

## Revendications

1. Composition de couche de protection, sans solvant, pour ruban transfert thermique, **caractérisée en ce qu'**elle renferme les constituants suivants :
a) un mélange de polyéther acrylate et de polyacrylate d'uréthane, réticulables aux U.V., comportant une fonctionnalité au plus égale à trois, de préférence égale à trois,
b) un diluant du mélange a) sous la forme d'au moins un monomère di- ou tri-acrylate, réticulable aux U.V., ledit monomère présentant de préférence une viscosité inférieure ou égale à 200 mPa.s, à 25 °C,
c) un agent glissant, sous forme liquide, à une concentration inférieure ou égale à 10 % en poids de la composition ;
la composition étant apte à former, après enduction et réticulation sous radiations U.V. en présence d'un photoinitiateur d) ou sous un faisceau d'électrons, une couche de protection présentant une épaisseur inférieure à 0,4 micromètre.

2. Composition selon la revendication 1 **caractérisée en ce que** l'agent glissant est également réticulable aux U.V.

3. Composition selon la revendication 1 ou 2 **caractérisée en ce qu'**elle renferme exclusivement les constituants a), b) et c) ou exclusivement les constituants a), b), c) et d).

4. Composition selon l'une quelconque des revendications précédentes, **caractérisée en ce qu'**elle présente une viscosité à 25 °C inférieure ou égale à 4000 mPa.s, de préférence inférieure ou égale à 2000 mPa.s, de préférence encore inférieure à 1500 mPa.s.

5. Composition selon l'une quelconque des revendications précédentes, **caractérisée en ce qu'**elle renferme les concentrations suivantes en pourcentage en poids, par rapport à la composition totale :
- constituant a) : de 30 à 85 %, de préférence de 40 à 75 %,
- constituant b) : jusqu'à 60 %, de préférence de 10 à 50 %
- agent glissant c) : de 0,5 à 10 %, de préférence de 5 à 10 %,
- photoinitiateur d) : de 0 à 7 %, de préférence de 3 à 7 %.

6. Composition selon l'une quelconque des revendications précédentes, **caractérisée en ce qu'**elle renferme en pourcentages en poids de 20 à 60 % de polyéther acrylate et de 20 à 55 % d'uréthane acrylate.

7. Composition selon l'une quelconque des revendications précédentes, **caractérisée en ce que** le constituant b) est choisi parmi l'hexanediol diacrylate, l'hexanediol diacrylate éthoxylé et le triméthylolpropane triacrylate ou un mélange de ceux-ci.

8. Composition selon l'une quelconque des revendications précédentes, **caractérisée en ce que** l'agent glissant c) est choisi parmi les (méth)acrylates de silicone, les polyéthers modifiés siloxane, les polysiloxanes acrylates, les tensioactifs fluorés ou un mélange de ceux-ci.

9. Composition selon l'une quelconque des revendications précédentes, **caractérisée en ce que** le photoinitiateur d) est choisi parmi la benzophénone, la diméthylhydroxyacétophénone, l'hydroxy-1-cyclohexylphenylcétone ou un mélange de celles-ci.

10. Procédé d'enduction de la composition selon l'une quelconque des revendications précédentes, comprenant l'étape de mélange à température ambiante des constituants a), b) et c), éventuellement en présence d'un photoinitiateur, en vue d'obtenir une composition liquide, puis une étape d'application de la composition en une couche fine au moyen d'un dispositif d'enduction multicylindre, sur une face du film (2) support dudit ruban circulant entre deux cylindres du dispositif d'enduction, et une étape de réticulation, sous irradiations U.V. ou faisceau d'électrons, de ladite couche appliquée sur le film (2) support afin de constituer une couche de protection (5) de ruban (1) transfert thermique.

11. Couche de protection (5) de ruban (1) transfert thermique obtenue au moyen du procédé selon la revendication 10, **caractérisée en ce qu'**elle présente une épaisseur comprise entre 0,05 µm et 0,4 µm, de préférence comprise entre 0,10 µm et 0,25 µm.

12. Couche de protection (5) selon la revendication 11, **caractérisée en ce qu'**elle présente un coefficient de friction dynamique kd, inférieur ou égal à 0,300, de préférence inférieur ou égal à 0,200.

13. Ruban (1) de transfert thermique comprenant un film (2) support en polymère de type polyester, une face dudit film (2) étant revêtue d'au moins une couche d'encre (3) fusible à chaud en vue d'être transférée lors de l'impression, l'autre face dudit film (2) étant revêtue d'une couche de protection appelée dos (5), **caractérisé en ce que** la couche de protection est conforme à l'une des revendications 11 ou 12.

14. Ruban (1) de transfert thermique comprenant un film (2) support en polymère de type polyester, une face dudit film (2) étant revêtue d'au moins une couche d'encre (3) fusible à chaud en vue d'être transférée lors de l'impression, **caractérisé en ce qu'**une couche de protection (4,6) conforme à l'une des revendications 11 ou 12 est disposée entre le film (2) support et la ou les couche(s) d'encre (3), ou recouvre partiellement ou en totalité la ou les couche(s) d'encre (3).

## Patentansprüche

1. Zusammensetzung einer Schutzschicht, ohne Lösungsmittel, für thermisches Übertragungsband, **dadurch gekennzeichnet, dass** sie die folgenden Bestandteile einschließt:
a) ein Gemisch aus UV-vernetzbarem Polyetheracrylat und Urethanpolyacrylat mit einer Funktionalität von höchstens gleich drei, vorzugsweise von gleich drei,
b) einen Verdünner des Gemischs a) in der Form von mindestens einem UV-vernetzbaren Di- oder Triacrylatmonomer, wobei das Monomer bei 25 °C vorzugsweise eine Viskosität unter oder gleich 200 mPa.s aufweist,
c) ein Gleitmittel in flüssiger Form in einer Konzentration unter oder gleich 10 Gew.-% der Zusammensetzung,
wobei die Zusammensetzung imstande ist, nach Beschichtung und Vernetzung unter UV-Bestrahlung in Anwesenheit eines Photoinitiators d) oder unter einem Elektronenstrahl eine Schutzschicht mit einer Stärke unter 0,4 Mikrometer zu bilden.

2. Zusammensetzung nach Anspruch 1, **dadurch gekennzeichnet, dass** das Gleitmittel ebenfalls UV-vernetzbar ist.

3. Zusammensetzung nach Anspruch 1 oder 2, **dadurch gekennzeichnet, dass** sie ausschließlich die Bestandteile a), b) und c) oder ausschließlich die Bestandteile a), b), c) und d) einschließt.

4. Zusammensetzung nach einem der vorangehenden Ansprüche, **dadurch gekennzeichnet, dass** sie bei 25 °C eine Viskosität unter oder gleich 4000 mPa.s, vorzugsweise unter oder gleich 2000 mPa.s, noch vorzugsweiser unter 1500 mPa.s., aufweist.

5. Zusammensetzung nach einem der vorangehenden Ansprüche, **dadurch gekennzeichnet, dass** sie die folgenden Konzentrationen in Gewichtsprozent im Verhältnis zur Gesamtzusammensetzung einschließt:
- Bestandteil a): 30 bis 85 %, vorzugsweise 40 bis 75 %,
- Bestandteil b): bis 60 %, vorzugsweise 10 bis 50 %
- Gleitmittel c): 0,5 bis 10 %, vorzugsweise 5 bis 10 %,
- Photoinitiator d): 0 bis 7 %, vorzugsweise 3 bis 7 %.

6. Zusammensetzung nach einem der vorangehenden Ansprüche, **dadurch gekennzeichnet, dass** sie in Gewichtsprozent 20 bis 60 % Polyetheracrylat und 20 bis 55 % Urethanacrylat einschließt.

7. Zusammensetzung nach einem der vorangehenden Ansprüche, **dadurch gekennzeichnet, dass** der Bestandteil b) aus dem Hexandioldiacrylat, dem ethoxylierten Hexandioldiacrylat und dem Trimethylolpropantriacrylat oder einem ihrer Gemische ausgewählt ist.

8. Zusammensetzung nach einem der vorangehenden Ansprüche, **dadurch gekennzeichnet, dass** das Gleitmittel c) aus den Silikon(meth)acrylaten, den siloxanmodifizierten Polyethern, den Polysiloxanacrylaten, den fluoridierten Tensiden oder einem ihrer Gemische ausgewählt ist.

9. Zusammensetzung nach einem der vorangehenden Ansprüche, **dadurch gekennzeichnet, dass** der Photoinitiator d) aus dem Benzophenon, dem Dimethylhydroxyacetophenon, dem Hydroxy-1-cyclohexylphenylceton oder einem ihrer Gemische ausgewählt ist.

10. Beschichtungsverfahren der Zusammensetzung nach einem der vorangehenden Ansprüche, das eventuell bei Anwesenheit eines Photoinitiators den Schritt des Mischens bei Raumtemperatur der Bestandteile a), b) und c) umfasst, um eine flüssige Zusammensetzung zu erhalten, dann einen Schritt des Auftragens der Zusammensetzung in einer dünnen Schicht mit Hilfe einer Mehrzylinder-Beschichtungsvorrichtung auf eine Seite der Trägerfolie (2) des zwischen zwei Zylindern der Beschichtungsvorrichtung zirkulierenden Bands und einen Schritt der Vernetzung unter UV-Bestrahlung oder Elektronenstrahlen der auf der Trägerfolie (2) aufgetragenen Schicht, um eine Schutzschicht (5) für thermisches Übertragungsband (1) zu bilden.

11. Schutzschicht (5) für thermisches Übertragungsband (1), die mit Hilfe des Verfahrens nach Anspruch 10 erhalten wird, **dadurch gekennzeichnet, dass** sie eine Stärke zwischen 0,05 µm und 0,4 µm inklusive, vorzugsweise zwischen 0,10 µm und 0,25 µm inklusive, aufweist.

12. Schutzschicht (5) nach Anspruch 11, **dadurch gekennzeichnet, dass** sie einen dynamischen Reibungskoeffizienten kd unter oder gleich 0,300, vorzugsweise unter oder gleich 0,200, aufweist.

13. Thermisches Übertragungsband (1), das eine Trägerfolie (2) aus Polymer vom Typ Polyester umfasst, wobei eine Seite der Folie (2) mit mindestens einer warm schmelzbaren Farbschicht (3) beschichtet ist, um beim Drucken übertragen zu werden, wobei die andere Seite der Folie (2) mit einer Schutzschicht beschichtet ist, Rücken (5) genannt, **dadurch gekennzeichnet, dass** die Schutzschicht nach einem der Ansprüche 11 oder 12 ausgebildet ist.

14. Thermisches Übertragungsband (1), das eine Trägerfolie (2) aus Polymer vom Typ Polyester umfasst, wobei eine Seite der Folie (2) mit mindestens einer warm schmelzbaren Farbschicht (3) beschichtet ist, um beim Drucken übertragen zu werden, **dadurch gekennzeichnet, dass** eine Schutzschicht (4, 6) nach einem der Ansprüche 11 oder 12 zwischen der Trägerfolie (2) und der oder den Farbschicht(en) (3) angeordnet ist oder die Farbschicht(en) (3) teilweise oder ganz bedeckt.

## Claims

1. A solvent-free, protective layer composition for thermal transfer ribbon, **characterized in that** it contains the following constituents:
a) a mixture of UV cross-linkable polyether acrylate and urethane polyacrylate, having a functionality of no more than three, and preferably of three;
b) a diluent for mixture a) in the form of at least one UV cross-linkable di- or tri-acrylate monomer, the said monomer preferably having a viscosity equal to or less than 200 mPa.s at 25°C;
c) a lubricant in liquid form at a concentration equal to or less than 10 % by weight of the composition;
the composition, after coating and cross-linking under UV radiation in the presence of a photoinitiator d) or under a beam of electrons, being capable of forming a protective layer having a thickness of less than 0.4 micrometre.

2. The composition according to claim 1, **characterized in that** the lubricant is also UV cross-linkable.

3. The composition according to claim 1 or 2, **characterized in that** it exclusively contains constituents a), b) and c), or exclusively contains constituents a), b), c) and d).

4. The composition according to any of the preceding claims, **characterized in that** it has a viscosity at 25°C of 4000 mPa.s or lower, preferably 2000 mPa.s or lower, further preferably lower than 1500 mPa.s.

5. The composition according to any of the preceding claims, **characterized in that** it contains the following concentrations in weight percentage relative to the total composition:
- constituent a): 30 to 85 %, preferably 40 to 75 %,
- constituent b): up to 60 %, preferably 10 to 50 %,
- lubricant c): 0.5 to 10 %, preferably 5 to 10 %,
- photoinitiator d): 0 to 7 %, preferably 3 to 7 %.

6. The composition according to any of the preceding claims, **characterized in that** it contains in weight percentage 20 to 60 % of polyether acrylate and 20 to 55 % of urethane acrylate.

7. The composition according to any of the preceding claims, **characterized in that** constituent b) is chosen from among hexanediol diacrylate, ethoxylated hexanediol diacrylate and trimethylolpropane triacrylate or a mixture thereof.

8. The composition according to any of the preceding claims, **characterized in that** the lubricant c) is chosen from among silicon (meth)acrylates, siloxane-modified polyethers, polysiloxane acrylates, fluorinated surfactants or a mixture thereof.

9. The composition according to any of the preceding claims, **characterized in that** the photoinitiator d) is chosen from among benzophenone, dimethylhydroxyacetophenone, 1-hydroxycyclohexyl phenyl ketone or a mixture thereof.

10. A method for coating the composition according to any of the preceding claims, comprising the step to mix constituents a), b) and c) at ambient temperature, optionally in the presence of a photoinitiator, to obtain a liquid composition, followed by a step to apply the composition in a thin layer using a multi-roll coating device onto one surface of the supporting film (2) of said ribbon circulating between two rolls of the coating device, and a step to cross-link the said layer applied to the supporting film (2), using UV radiation or an electron beam, to form a protective layer (5) for thermal transfer ribbon (1).

11. A protective layer (5) for thermal transfer ribbon (1) obtained using the method of claim 10, **characterized in that** it has a thickness of between 0.05 µm and 0.4 µm, preferably between 0.10 µm and 0.25 µm.

12. The protective layer (5) according to claim 11, **characterized in that** it has a coefficient of kinetic friction kd equal to or lower than 0.300, preferably equal to or lower than 0.200.

13. A thermal transfer ribbon (1) comprising a supporting film (2) in polymer of polyester type, one surface of said film (2) being coated with at least one hot-melt ink layer (3) intended to be transferred during printing, the other surface of the said film (2) being coated with a protective layer called backing (5), **characterized in that** the protective layer conforms to one of claims 11 or 12.

14. A thermal transfer ribbon (1) comprising a supporting film (2) in polymer of polyester type, one surface of said film (2) being coated with at least one hot-melt ink layer (3) intended to be transferred during printing, **characterized in that** a protective layer (4,6) conforming to one of claims 11 or 12 is arranged between the supporting film (2) and the ink layer(s) (3), or partly or fully covers the ink layer(s) (3).
